# FASCICULE DE BREVET EUROPEEN

(11) **EP 2 297 757 B1**
(45) Date de publication et mention de la délivrance du brevet: **08.02.2012**
(21) Numéro de dépôt: 09749760.6
(22) Date de dépôt: 14.05.2009
(51) Int. Cl.: H01H 9/44

(54) **UTILISATION D'UN MATERIAU DE CONTACT ELECTRIQUE POUR SOUFFLER UN ARC ELECTRIQUE**
VERWENDUNG EINES ELEKTRISCHEN KONTAKTMATERIALS ZUM BLASEN EINES ELEKTRISCHEN BOGENS
USE OF AN ELECTRICAL CONTACT MATERIAL FOR BLOWING AN ELECTRIC ARC

(30) Priorité: 22.05.2008 EP 08156731
(43) Date de publication de la demande: 23.03.2011
(73) Titulaire: Metalor Technologies International S.A., 2009 Neuchâtel (CH)
(72) Inventeur: DOUBLET, Laurent, F-28190 Courville sur Eure (FR); BOURDA, Christine, F-28300 Mainvilliers (FR); JEANNOT, Didier, F-28190 Orrouer (FR); RAMONI, Pierre, CH-2037 Montezillon (CH); GIVORD, Dominique, F-38000 Grenoble (FR); RIVOIRARD, Sophie, F-38250 Lans en Vercors (FR)
(74) Mandataire: GLN
(86) Numéro de dépôt international: PCT/EP2009/055879
(87) Numéro de publication internationale: WO 2009/141270

(56) Documents cités:
- DE-C- 857 252
- US-A- 3 626 124

## Description

### Domaine technique

La présente invention se rapporte au domaine des contacts électriques. Elle concerne, plus particulièrement, l'utilisation d'un matériau de contact électrique avec effet d'extinction d'arc.

### Etat de la technique

Un tel type de matériau trouve son application principalement pour la réalisation de contacts dits "basse tension", c'est-à-dire dont la plage de fonctionnement se situe approximativement entre 10 et 1000V et entre 1 et 10000A. Ces contacts sont utilisés généralement dans les domaines domestique, industriel et automobile, aussi bien en courant continu qu'en courant alternatif, pour des interrupteurs, des relais, des contacteurs et des disjoncteurs, etc.

Lorsqu'on ouvre une paire de plots de contacts électriques sous tension, le courant continue de passer d'un plot à l'autre en ionisant le gaz qu'il traverse. Cette colonne de gaz ionisé, communément appelée "arc électrique", a une longueur maximum qui dépend de différents paramètres tels que la nature et la pression du gaz, la tension aux bornes, le matériau de contact, la géométrie de l'appareil, l'impédance du circuit, etc.

L'énergie dégagée par l'arc électrique est suffisante pour fondre le matériau constituant les plots, ce qui entraîne, non seulement, la dégradation des parties métalliques mais, aussi, parfois, leur soudure, avec pour conséquence le blocage de l'appareil.

Dans les applications en courant alternatif, le passage de la tension par zéro facilite la coupure de l'arc. Néanmoins, certains appareils de protection doivent couper des courants très élevés, qui occasionnent des arcs suffisamment énergétiques pour endommager les contacts.

En revanche, pour les applications en courant continu, les arcs électriques sont très stables, surtout lorsque la tension est nettement supérieure à 10V. Une solution pour couper l'arc consiste à augmenter sa longueur de façon telle qu'il devienne instable et disparaisse de lui-même. Pour une tension de 14V, une distance de l'ordre du millimètre est suffisante alors que pour une tension de 42V, particulièrement lorsqu'on est en présence d'une charge inductive, cette distance peut être de plusieurs centimètres. Ceci complique sérieusement la construction des appareils de coupure et la durée des arcs créés réduit fortement leur durée de vie.

Le problème se pose tout particulièrement dans l'industrie de l'automobile qui envisage l'utilisation de circuits à 42V continus voire plus pour s'adapter au nombre toujours plus élevé de dispositifs électriques présents dans les voitures (jusqu'à cent moteurs dans un véhicule haut-de-gamme). A de telles tensions, l'intérêt de limiter les problèmes liés aux arcs devient primordial.

Ainsi, les matériaux des contacts électriques doivent satisfaire les trois exigences suivantes:
- une résistance de contact faible et stable pour éviter un échauffement excessif lors du passage du courant ;
- bonne résistance au soudage en présence d'un arc électrique ; et
- faible érosion sous l'effet de l'arc.

Pour satisfaire ces exigences partiellement contradictoires, une solution consiste à utiliser des pseudo-alliages comportant une matrice d'argent ou de cuivre et, insérée dans cette matrice, une fraction constituée d'environ 10 à 50% en volume de particules réfractaires (par exemple, Ni, C, W, WC, CdO, SnO₂) d'une taille généralement comprise entre 1 et 5 µm. Le matériau ainsi obtenu résiste mieux à l'énergie dégagée par l'arc électrique. Bien que constituant une solution intéressante, cette méthode ne permet pas de limiter les fusions et, à cause de leur répétition, des problèmes d'érosion et de soudage des plots peuvent survenir à court ou moyen terme.

Une autre solution, décrite dans le brevet américain US 3,626,124 consiste à utiliser un matériau comprenant des particules magnétiques monodomaines. De telles particules sont spontanément aimantées selon une orientation aléatoire en l'absence de champ extérieur appliqué. Ces particules sont donc initialement aimantées et n'ont pas besoin de source extérieure de magnétisation. Le champ généré par chaque particule aimantée agit sur l'arc de coupure, facilitant son soufflage. Les particules décrites restent monodomaines même à la suite d'un échauffement au-delà de leur température de Curie de sorte que l'efficacité de soufflage n'est pas affectée par l'échauffement dû à l'arc de coupure, lors d'ouvertures antérieures des contacts. Toutefois, chaque particule agit individuellement sur l'arc de coupure de sorte que l'effet de soufflage magnétique est très faible. Cette solution n'est donc pas satisfaisante.

Par ailleurs, lorsqu'il s'agit, en courant alternatif, de réaliser des appareils de protection (disjoncteurs) capables de couper des courants très élevés, on a proposé de recourir à des moyens auxiliaires pour faciliter l'extinction de l'arc ou éviter son rallumage: soufflage électromagnétique ou pneumatique.

Par exemple, une telle solution d'extinction électromagnétique par des dispositifs extérieurs au contact lui-même est décrite dans le document EP 1 482 525. Ce dernier divulgue un dispositif magnétique placé à distance du contact et qui génère un champ magnétique allongeant un arc électrique qui se produirait entre les plots, dans le but de l'éteindre. Toutefois, le surcoût, l'encombrement et le surpoids entraînés par cette solution la rendent problématique, particulièrement pour les applications aux automobiles.

On a entre autre proposé de remplacer le gaz présent dans l'espace séparant les deux contacts par un gaz très stable et donc difficile à ioniser, comme du SF₆. Cependant, cette solution est complexe à mettre en oeuvre.

Un but de la présente invention est donc de pallier ces inconvénients, en proposant d'utiliser un matériau de contact électrique pour réaliser des plots de contact dont le fonctionnement n'est altéré ni à court terme, ni à long terme, par l'énergie d'un arc électrique.

### Divulgation de l'invention

L'invention concerne l'utilisation d'un matériau comportant une matrice en métal conducteur et des entités magnétiques représentant entre 8 et 80% en poids du matériau et comprenant des phases magnétiques dures, lesdites entités magnétiques initialement non aimantées ayant été rendues aimantées avec une orientation moyenne, définie par la direction d'un champ magnétique appliqué sur ledit matériau, pour souffler un arc électrique entre deux plots de contacts électriques dont l'un au moins comprend ledit matériau, et ainsi réduire la durée de l'arc.

En variante, le matériau peut comporter, en outre, une fraction réfractaire stable à une température supérieure à 900°C.

D'une manière avantageuse, l'une au moins des phases des entités magnétiques est un composé magnétique dur à base de terres rares.

Pour permettre une utilisation selon l'invention, ledit matériau est capable de générer un champ d'induction magnétique, mesuré à sa surface, supérieur à 20 mT, de préférence supérieur à 60 mT, et plus préférentiellement supérieur à 100 mT.

Des effets particulièrement remarquables sur l'extinction d'un arc électrique ont été observés pour une utilisation selon l'invention, selon laquelle lesdits plots définissent entre eux un axe, au moins l'un desdits plots étant réalisé dans ledit matériau et présentant une aimantation engendrant un champ magnétique perpendiculaire audit axe.

D'une manière avantageuse, au moins l'un desdits plots qui comprend ledit matériau avec les entités magnétiques, présente une surcouche comprenant un matériau choisi parmi l'argent et le cuivre.

La présente invention concerne également un matériau constitutif d'un plot de contact électrique comportant une matrice en métal conducteur et des entités magnétiques représentant entre 8 et 80% en poids du matériau et comprenant des phases magnétiques dures, lesdites entités magnétiques initialement non aimantées ayant été rendues aimantées avec une orientation moyenne, définie par la direction d'un champ magnétique appliqué sur ledit matériau, l'une au moins des phases magnétiques étant un composé à base de terres rares, à l'exception du samarium.

Selon un autre aspect, la présente invention concerne un procédé de fabrication d'un plot de contact électrique comprenant les étapes suivantes:
- élaboration d'un matériau à partir d'argent ou de cuivre pour former la matrice dudit matériau et d'entités magnétiques comprenant des phases magnétiques dures, lesdites entités magnétiques étant non aimantées, l'une au moins des phases magnétiques étant un composé à base de terres rares,
- mise en forme du plot,
- assemblage sur un support, et
- aimantation du plot.

Selon un autre aspect, l'invention concerne une paire de plots de contacts électriques, lesdits plots définissant entre eux un axe, dans laquelle que au moins l'un desdits plots est réalisé dans un matériau tel que défini ci-dessus et présente une aimantation engendrant un champ magnétique perpendiculaire audit axe.

Dans le cas de courant continu, de très bons résultats ont aussi été observés pour une paire de plots de contacts électriques comprenant, à la cathode, un plot de contact réalisé dans un matériau défini ci-dessus.

### Brève description des dessins

L'invention sera mieux comprise à la lecture de la description qui suit, faite en référence à la figure annexée, illustrant différentes orientations du champ magnétique présenté par les plots d'un contact électrique.

### Mode(s) de réalisation de l'invention

Le matériau de contact utilisé dans la présente invention est essentiellement constitué de:
- une matrice en métal conducteur, généralement en argent ou en cuivre ; et
- des entités magnétiques représentant entre 8 et 80% en poids du matériau et comprenant des phases magnétiques dures, lesdites entités magnétiques étant initialement non aimantées et susceptibles d'être aimantées, avec une orientation moyenne, définie par la direction d'un champ magnétique appliqué sur ledit matériau.

De ce fait, le matériau utilisé selon l'invention contient initialement des entités magnétiques multidomaines formant un ensemble initialement globalement non aimanté, et devant être ensuite aimanté par l'application d'un champ. De préférence, le matériau utilisé selon l'invention ne contient pas initialement d'entités spontanément aimantées monodomaines.

De préférence, les entités magnétiques représentent entre 10 et 50% en poids du matériau, de préférence entre 12 et 30% en poids, et plus préférentiellement entre 18 et 22% en poids dudit matériau.

Les entités magnétiques comprennent des phases magnétiques qui peuvent être obtenues à partir d'un ou plusieurs composés ferromagnétiques ou ferrimagnétiques durs. Avantageusement, elles sont choisies parmi les composés à base de terres rares parmi lesquels on peut citer les composés dits de type RE-Fe-B, (RE étant l'abréviation anglaise de Rare Earth, Terre Rare). De préférence, RE est le néodyme ou le praséodyme. D'autres composés du type RE-M, peuvent être utilisés, RE étant de préférence La, Gd, Y ou Lu, de type 1/5, 1/7 ou 2/17, et M étant majoritairement Co ou Fe et pouvant contenir Cu, Zr, Al et d'autres éléments minoritaires. Les composés du type RE-Fe-N peuvent aussi être utilisés.

D'autres composés tels que des ceux de la famille Pt(Fe,Co) peuvent aussi convenir, ou les composés du type ferrite de baryum ou de strontium.

D'autres matériaux peuvent encore être envisagés, l'essentiel étant que les entités magnétiques présentent un champ coercitif et une induction rémanente suffisants pour permettre leur utilisation dans les applications visées, ces deux paramètres pouvant être évalués par des essais expérimentaux simples. En effet, comme il sera expliqué ci-après, il est nécessaire que le contact génère un certain champ magnétique de manière à déstabiliser un éventuel arc électrique se produisant entre les plots. Il faut notamment que, après avoir lui-même été exposé à un champ magnétique, le matériau présente une induction rémanente suffisante et stable dans le temps, pour une utilisation à long terme. Cette induction, obtenue par aimantation des plots sous un champ magnétique extérieur, peut être caractérisée par le champ magnétique généré à la surface des plots, et persistant après suppression du champ magnétique appliqué. A titre indicatif, le champ généré à la surface doit être supérieur à 20 mT, de préférence à 60 mT, et plus préférentiellement supérieur à 100 mT, mesuré à l'aide d'une sonde à effet Hall distribuée par la société Lakeshore.

De manière facultative, la matrice comporte une fraction réfractaire, stable à une température supérieure à 900°C. La fraction réfractaire peut comporter l'un ou plusieurs des éléments choisis dans le groupe suivant: CdO, SnO₂, ZnO, Bi₂O₃, C, WC, MgO, In₂O₃, ainsi que Ni, Fe, Mo, Zr, W ou leurs oxydes.

La fraction réfractaire est ajoutée en quantité de manière à ce que le pourcentage des entités magnétiques soit d'au moins 8% et que la quantité de métal conducteur soit d'au moins 20%.

De manière avantageuse, les entités magnétiques sont dispersées dans la matrice, soit de façon régulière, soit selon un gradient de concentration, soit, encore, en blocs localisés.

En complément, le matériau peut aussi contenir des dopants ou des additifs mineurs, facilitant la mise en oeuvre du matériau, qui peuvent être par exemple, Ni, Co, Fe, Bi, Re, Zr et leurs oxydes.

Le matériau décrit ci-dessus est utilisé pour réaliser des plots de contacts électriques. Les premières étapes du procédé d'élaboration du matériau et de mise en forme des plots de contacts sont courantes et sont connues de l'homme du métier qui pourra choisir entre plusieurs techniques. En outre, le procédé comporte une étape supplémentaire d'aimantation du matériau sur les plots déjà élaborés.

En particulier, et sans qu'il soit besoin de le détailler davantage pour l'homme du métier qui pourra, moyennant quelques essais de pratique courante, mettre en oeuvre les techniques ci-après, l'élaboration du matériau utilisé selon l'invention pourra être réalisée par:
- métallurgie des poudres,
- voie chimique de précipitation de sels en solution,
- atomisation,
- dépôt de couche mince ou épaisse, ou
- extrusion à partir d'une billette ou d'un mélange de poudres.

Avantageusement, l'étape d'élaboration du matériau peut être réalisée par métallurgie des poudres, l'une des entités magnétiques étant du RE-Fe-B nanostructuré, où RE est un élément des terres rares.

Une direction privilégiée des entités magnétiques pourra être obtenue par application d'un procédé approprié lors de l'élaboration des plots (pression, champ magnétique, traitement thermique). Cette opération n'est pas indispensable mais elle permet d'augmenter l'aimantation des plots induite par le champ, appliqué après élaboration des plots.

Il est à noter que, de manière non limitative, l'utilisation, comme matériau de départ pour constituer les entités magnétiques du contact, d'un ruban nanostructuré de RE-Fe-B obtenu par une technique de solidification rapide, particulièrement par la technique connue sous le nom de melt spinning donne d'excellents résultats. Il n'est pas nécessaire de décrire davantage cette technique connue de l'homme du métier. On retiendra, en résumé, qu'elle consiste à faire couler, à travers une buse, du métal en fusion contenu dans un réservoir, et à amener un filet de métal liquide au contact d'un cylindre, en cuivre par exemple, tournant à grande vitesse. Grâce à cette technique, le RE-Fe-B refroidit en prenant une microstructure, qui lui permet de présenter des caractéristiques magnétiques dures remarquables en vue de l'utilisation visée.

Le RE-Fe-B peut être associé à d'autres matériaux magnétiques pour optimiser les propriétés magnétiques de l'ensemble, le RE-Fe-B représentant avantageusement, au moins 50% en poids des entités magnétiques.

Des plots de contact sont ensuite mis en forme par découpe de bandes, estampage de fils, compression unitaire. Ils sont ensuite disposés sur un support adapté, par toute méthode traditionnelle d'assemblage de contacts électriques, en particulier : soudage par résistance, brasage par résistance, brasage par induction, brasage à la flamme ou au four, sertissage, incrustation... en vue de leur utilisation comme contacts électriques.

En variante, le matériau utilisé selon l'invention peut être mis sous forme d'une rondelle ou d'une couche, formant un système magnétique, rendue solidaire d'un plot de contact électrique traditionnel par incrustation, soudage, brasage ou rivetage, voire par dépôt de couche(s). Dans ce dernier cas, le matériau magnétique, le matériau de contact ou les deux peuvent se présenter sous forme d'une ou de plusieurs couches. Le système magnétique peut également servir de support mécanique et d'amenée de courant au contact électrique. Il est avantageusement possible d'adapter le système magnétique selon la variante dans des installations existantes, en conservant le matériau de contact initial, car il n'occupe qu'une faible place en plus du contact, à la différence des organes électromagnétiques de l'art antérieur.

Dans les plots mis en forme, les entités magnétiques ne sont pas aimantées. Les plots doivent ensuite subir l'étape d'aimantation par l'application d'un champ magnétique aimanteur pour procurer aux entités magnétiques non aimantées une aimantation globale selon une orientation moyenne définie par le champ appliqué. Les plots peuvent alors jouer pleinement leur rôle de souffleur ou d'extincteur d'arc. Cette opération peut avoir lieu en usine, après élaboration du plot. Elle peut aussi avoir lieu chez l'utilisateur, avant ou après le montage final du contact. Elle est réalisée en exposant les plots à un champ magnétique d'une intensité comprise entre 0,5 et 30 T, de préférence entre 1 et 30 T, et plus préférentiellement encore entre 1 et 10 T. Ainsi, conformément à l'invention, le matériau utilisé sous forme de plots comprend des entités magnétiques initialement non aimantées qui sont soit susceptibles d'être rendues aimantées par l'application d'un champ magnétique chez l'utilisateur, soit déjà rendues aimantées par l'application d'un champ magnétique en usine.

Par cette application d'un champ magnétique de direction et d'intensité appropriées, sur les plots déjà élaborés, une aimantation globale des plots est créée, dont l'orientation est définie par le champ appliqué. Il en résulte qu'un champ magnétique est généré dans l'environnement du plot. Ce champ agit sur l'arc de coupure et contribue à son soufflage.

Le champ peut notamment être appliqué parallèlement ou de préférence perpendiculairement à l'axe longitudinal d'un plot, de manière à ce que ce dernier présente des lignes de champs telles qu'illustrées, respectivement, sur les figures 1a et 1b. Les conditions de l'étape d'aimantation (durée et intensité du champ) sont adaptées au matériau magnétique de manière à ce que, après avoir subi l'étape d'aimantation, les plots soient source d'un champ d'induction magnétique, qui, mesuré à leur surface, est supérieur à 20 mT, de préférence à 60 mT, et plus préférentiellement supérieure à 100 mT.

Les plots ainsi obtenus sont ensuite mis en oeuvre dans des contacts électriques formés de deux plots définissant entre eux un premier axe. Le contact peut ne comporter qu'un seul plot obtenu selon le procédé ci-dessus, disposé dans le cas d'un circuit en courant continu, à l'anode ou à la cathode. Il est également possible que les deux plots formant le contact soient réalisés dans un matériau magnétique utilisé selon l'invention. Diverses orientations de champ magnétiques sont possibles et envisageables, par exemple, lorsqu'un seul plot aimanté est utilisé, le champ qu'il génère peut être orienté parallèlement ou perpendiculairement au premier axe.

En variante, le plot peut comprendre une surcouche déposée sur le matériau magnétique. Une telle surcouche comprend un matériau conducteur choisi parmi l'argent et le cuivre et éventuellement un composé réfractaire choisi dans le groupe comprenant les composés CdO, SnO₂, ZnO, Bi₂O₃, C, WC, MgO, In₂O₃, ainsi que Ni, Fe, Mo, Zr, W ou leurs oxydes.

Cette surcouche permet avantageusement d'isoler les entités magnétiques du plot de la surface de contact et ainsi de diminuer les risques de soudure à la fermeture. En effet, l'effet de soufflage peut être atténué par l'ionisation des éléments constitutifs du composé magnétique, ce dernier pouvant augmenter la résistance de contact et favoriser la soudure. De toute manière, l'extrême surface du contact est fortement chauffée sous l'effet de l'arc si bien que les propriétés magnétiques des entités superficielles sont généralement détruites en fonctionnement. La surcouche doit être suffisamment mince pour que le champ crée par les entités magnétiques sous-jacentes dans la zone de l'arc reste suffisamment intense, et éventuellement suffisamment épaisse pour ne pas être complètement fondue sous l'effet de l'arc. Toutefois, il s'avère que la réduction de la durée de l'arc obtenue selon l'invention conduit à une érosion très faible. Ainsi, la surcouche peut présenter une épaisseur comprise entre 0,05 mm et 3 mm, de préférence comprise entre 0,1 mm et 2 mm, et plus préférentiellement comprise entre 0,2 mm et 1 mm.

Les exemples suivants illustrent la présente invention sans toutefois en limiter la portée.

Exemple 1

L'élaboration du matériau se fait par métallurgie des poudres. Ainsi, un ruban de Nd-Fe-B produit par la technique connue sous le nom de "melt spinning" est réduit en poudre, sous argon, par broyage à boulet, jusqu'à obtention d'une granulométrie comprise entre 1 et 50 µm. La durée de cette opération est d'environ 5h.

La poudre ainsi obtenue est mélangée à de l'argent en poudre, dont les particules présentent un diamètre moyen compris entre 15 et 50 µm. Le mélange est réalisé dans une proportion massique de 80% d'argent et 20% de poudre d'entités magnétiques EM. On obtient un matériau magnétique, constitutif d'un plot de contact électrique.

Un plot de contact électrique est ensuite mis en forme par compression unitaire et compacté sous une pression de 700MPa.

Puis le plot est fritté sous vide à 400°C pendant environ 30 minutes.

Le plot est ensuite assemblé sur un support selon l'une des techniques mentionnées ci-dessus, pour être utilisé dans un contact électrique.

Enfin, le plot est aimanté en l'exposant à un champ magnétique de 8 T. Le plot est orienté perpendiculairement au champ magnétique, tel qu'illustré sur la figure 1a de manière à ce qu'il présente une aimantation perpendiculaire à son axe longitudinal. Avec les conditions d'aimantation ci-dessus, le plot est source d'un champ d'induction rémanente d'environ 60 mT en surface.

Le plot obtenu ci-dessus est ensuite utilisé dans un contact d'un circuit électrique de type résistif, fonctionnant sous une tension continue de 42 V, avec une intensité de 37,5 A. A titre d'exemple, seul un plot aimanté est disposé à la cathode, l'autre étant en argent.

Avec cette configuration (aimantation perpendiculaire, un seul plot aimanté à la cathode), on mesure la durée d'arc d'ouverture. Des essais de fermeture sont également réalisés pour simuler les risques de soudage, dans les mêmes conditions que pour l'ouverture, mais avec un courant de 90 A. On mesure le pourcentage de soudage obtenu, dont la force de rupture est supérieure à 0,1 N.

Les résultats obtenus sont reportés dans le tableau 1 ci-dessous.

Exemple 2

L'exemple 1 est reproduit en remplaçant 6% en poids d'argent de la matrice par 6% en poids d'un composé réfractaire (SnO₂).

Les mêmes tests que pour l'exemple 1 sont réalisés. Les résultats obtenus sont reportés dans le tableau 1 ci-dessous.

Exemple 3

Une surcouche de 0,6 mm d'épaisseur est appliquée sur le matériau magnétique du plot obtenu dans l'exemple 1. Ladite surcouche comprend 100% d'argent.

Les mêmes tests que pour l'exemple 1 sont réalisés. Les résultats obtenus sont reportés dans le tableau 1 ci-dessous.

Exemples 4-6

A titre comparatif, l'exemple 1 est reproduit en ne soumettant pas le plot à une aimantation (exemple 4) ou en utilisant d'autres matériaux pour réaliser les plots du contact (exemples 5 et 6).

Les mêmes tests que pour l'exemple 1 sont réalisés. La composition de ces matériaux ainsi que les résultats obtenus avec les plots élaborés sont reportés dans le tableau 1 ci-dessous:

**Tableau I**

| Exemple | Composition des contacts | Durée d'arc à l'ouverture (ms) | % de soudure à la fermeture |
|---|---|---|---|
| 1 (inv.) | Ag(80)EM(20) - Ag | 3 | 60 |
| 2 (inv.) | Ag(74)SnO₂₍6)EM(20) - Ag | 3 | 9 |
| 3 (inv.) | Ag(80)EM(20)+surcouche - Ag | 3 | 1 |
| 4 (comp.) | Ag(80)EM(20) (non aimanté) - Ag | 9 | 60 |
| 5 (comp.) | Ag-Ag | 9 | 7 |
| 6 (comp.) | AgSnO₂10/AgSnO₂10 | 24 | 3 |

Les résultats du Tableau 1 montrent que l'utilisation selon l'invention du matériau magnétique décrit ci-dessus pour réaliser des plots de contacts électriques permet de réduire la durée d'arc à l'ouverture de 9 ms, voire 24 ms à 3 ms. L'exemple 4 montre également l'importance de l'étape d'aimantation du plot puisqu'un contact comprenant un plot non aimanté présente une durée d'arc à l'ouverture de 9 ms alors que le contact comprenant le plot aimanté présente une durée d'arc à l'ouverture de 3 ms.

De plus, l'ajout d'un composé réfractaire (exemple 2) ou l'utilisation d'une surcouche (exemple 3) permet de réduire fortement la tendance au soudage des plots constitué du matériau magnétique défini ci-dessus sans affecter significativement la durée d'arc à l'ouverture. L'utilisation d'une surcouche permet d'obtenir des résultats particulièrement intéressants.

## Revendications

1. Utilisation d'un matériau comportant une matrice en métal conducteur et des entités magnétiques représentant entre 8 et 80% en poids du matériau et comprenant des phases magnétiques dures, pour souffler un arc électrique entre deux plots de contacts électriques dont l'un au moins comprend ledit matériau, **caractérisé en ce que** lesdites entités magnétiques sont initialement non aimantées et elles ont été rendues aimantées avec une orientation moyenne, définie par la direction d'un champ magnétique appliqué sur ledit matériau

2. Utilisation selon la revendication 1, **caractérisée en ce que** les entités magnétiques représentent entre 10 et 50% en poids dudit matériau, de préférence entre 12 et 30% en poids, et plus préférentiellement entre 18 et 22% en poids dudit matériau.

3. Utilisation selon l'une quelconque des revendications précédentes, **caractérisée en ce que** ledit matériau comporte, en outre, une fraction réfractaire stable à une température supérieure à 900°C.

4. Utilisation selon la revendication 3, **caractérisée en ce que** ladite fraction réfractaire comporte l'un ou plusieurs des éléments choisis dans le groupe suivant: CdO, Sn02, ZnO, Bi2O3, C, WC, MgO, In2O3, ainsi que Ni, Fe, Mo, Zr, W ou leurs oxydes.

5. Utilisation selon l'une quelconque des revendications 1 à 4, **caractérisée en ce que** l'une au moins des phases des entités magnétiques est un composé magnétique dur à base de terres rares.

6. Utilisation selon la revendication 5, **caractérisée en ce que** les entités magnétiques sont des alliages RE-Fe-B nanostructuré, où RE est un élément des terres rares.

7. Utilisation selon la revendication 6, **caractérisée en ce que** RE est le néodyme ou le praséodyme.

8. Utilisation selon l'une quelconque des revendications 1 à 7, **caractérisée en ce que** le matériau est capable de générer un champ d'induction magnétique, mesuré à sa surface, supérieur à 20 mT, de préférence supérieur à 60 mT, et plus préférentiellement supérieur à 100 mT.

9. Utilisation selon l'une quelconque des revendications précédentes, **caractérisée en ce que** lesdits plots définissent entre eux un axe, au moins l'un desdits plots étant réalisé dans ledit matériau et présentant une aimantation engendrant un champ magnétique perpendiculaire audit axe.

10. Utilisation selon l'une quelconque des revendications précédentes, **caractérisée en ce que** au moins l'un desdits plots comprenant les entités magnétiques présente une surcouche comprenant un matériau choisi parmi l'argent et le cuivre.

11. Utilisation selon la revendication 10, **caractérisée en ce que** ladite surcouche comprend en outre un composé réfractaire choisi dans le groupe comprenant les composés CdO, Sn02, ZnO, Bi2O3, C, WC, MgO, In2O3, ainsi que Ni, Fe, Mo, Zr, W ou leurs oxydes.

12. Utilisation selon la revendication 10 ou 11, **caractérisée en ce que** ladite surcouche présente une épaisseur comprise entre 0,05 mm et 3 mm, de préférence comprise entre 0,1 mm et 2 mm, et plus préférentiellement comprise entre 0,2 mm et 1 mm.

13. Matériau d'un plot de contact électrique comportant une matrice en métal conducteur et des entités magnétiques représentant entre 8 et 80% en poids du matériau et comprenant des phases magnétique dures, **caractérisé en ce que** lesdites entités magnétiques sont initialement non aimantées et elles ont été rendues aimantées avec une orientation moyenne, définie par la direction d'un champ magnétique appliqué sur ledit matériau, l'une au moins des phases magnétiques étant un composé à base de terres rares, à l'exception du samarium.

14. Procédé de fabrication d'un plot de contact électrique comprenant les étapes suivantes:
- élaboration d'un matériau à partir d'argent ou de cuivre pour former la matrice dudit matériau et d'entités magnétiques comprenant des phases magnétiques dures, lesdites entités magnétiques étant non aimantées, l'une au moins des phases magnétiques étant un composé à base de terres rares,
- mise en forme du plot,
- assemblage sur un support, et
- aimantation du plot.

15. Procédé de fabrication selon la revendication 14, dans lequel l'étape d'élaboration du matériau est réalisée par métallurgie des poudres, l'une des entités magnétiques étant du RE-Fe-B nanostructuré, où RE est un élément des terres rares.

16. Procédé selon l'une des revendications 14 et 15, **caractérisé en ce que** l'étape d'aimantation est réalisée de manière à ce que ledit plot génère un champ d'induction magnétique mesuré à sa surface, supérieur à 20 mT, de préférence supérieur à 60 mT, et plus préférentiellement supérieur à 100 mT.

17. Paire de plots de contacts électriques, lesdits plots définissant entre eux un axe, **caractérisée en ce que** au moins l'un desdits plots est réalisé dans un matériau selon la revendication 13 et présente une aimantation engendrant un champ magnétique perpendiculaire audit axe.

18. Paire de plots de contacts électriques comprenant, à la cathode, un plot de contact réalisé dans un matériau selon la revendication 13.

19. Plot de contact électrique réalisé dans un matériau selon la revendication 13, présentant une surcouche comprenant un matériau choisi parmi l'argent et le cuivre et éventuellement un composé réfractaire choisi dans le groupe comprenant les composés CdO, Sn02, ZnO, Bi2O3, C, WC, MgO, In2O3, ainsi que Ni, Fe, Mo, Zr, W ou leurs oxydes.

## Claims

1. The use of a material, including a matrix in conducting metal and magnetic entities representing between 8 and 80% by weight of the material, and comprising hard magnetic phases, for blowing out an electric arc between two electric contact pads, at least one comprising said material, **characterized in that** said magnetic entities are initially non-magnetized and they have been magnetized with an average orientation defined by the direction of a magnetic field applied on said material.

2. The use according to claim 1, **characterized in that** the magnetic entities represent between 10 and 50% by weight of said material, preferably between 12 and 30% by weight, and more preferentially between 18 and 22% by weight of said material

3. The use according to any of the preceding claims, **characterized in that** said material further includes a stable refractory fraction at a temperature above 900°C.

4. The use according to claim 3, **characterized in that** said refractory fraction includes one or more of the elements selected from the following group: CdO, SnO₂, ZnO, Bi₂O₃, C, WC, MgO, In₂O₃, as well as Ni, Fe, Mo, Zr, W or oxides thereof.

5. The use according to any of claims 1 to 4, **characterized in that** at least one of the phases of the magnetic entities is a hard magnetic compound, based on rare earths.

6. The use according to claim 5, **characterized in that** the magnetic entities are nanostructured RE-Fe-B alloys, wherein RE is a rare earth element.

7. The use according to claim 6, **characterized in that** RE is neodymium or praseodymium.

8. The use according to any of claims 1 to 7, **characterized in that** the material is capable of generating a magnetic induction field, measured at its surface, of greater than 20 mT, preferably greater than 60 mT and more preferentially greater than 100 mT.

9. The use according to any of the preceding claims, **characterized in that** said pads define between each other an axis, at least one of said pads being made in said material, and having magnetization generating a magnetic field perpendicular to said axis.

10. The use according to any of the preceding claims, **characterized in that** at least one of said pads comprising magnetic entities has an overlayer comprising a material selected from silver and copper.

11. The use according to claim 10, **characterized in that** said overlayer further comprises a refractory compound selected from the group comprising the compounds: CdO, SnO₂, ZnO, Bi₂O₃, C, WC, MgO, In₂O₃, as well as Ni, Fe, Mo, Zr, W or oxides thereof.

12. The use according to claim 10 or 11, **characterized in that** said overlayer has a thickness comprised between 0.05 mm, and 3 mm, preferably comprised between 0.1 mm and 2 mm, and more preferentially comprised between 0.2 mm and 1 mm.

13. A material of an electric contact pad including a matrix in conducting metal and magnetic entities representing between 8 and 80% by weight of the material, and comprising hard magnetic phases, **characterized in that** said magnetic entities are initially non-magnetized and they have been magnetized with an average orientation, defined by the direction of a magnetic field applied on said material, at least one of the magnetic phases being a compound, based on rare earths, excluding samarium.

14. A method for manufacturing an electric contact pad comprising the following steps:
- elaborating a material from silver, or copper in order to form the matrix of said material, and of magnetic entities comprising hard magnetic phases, said magnetic entities being non-magnetized, at least one of the magnetic phases being a compound, based on rare earths,
- shaping the pad,
- assembling on a support, and
- magnetizing the pad.

15. The manufacturing method according to claim 14, wherein said step for elaborating the material is achieved by powder metallurgy, one of the magnetic entities being nanostructured RE-Fe-B, wherein RE is a rare earth element.

16. The method according to one of claims 14 and 15, **characterized in that** the magnetization step is achieved so that said pad generates a magnetic induction field measured at its surface of greater than 20 mT, preferably greater than 60 mT and more preferentially greater than 100 mT.

17. A pair of electric contact pads, said pads defining between them an axis, **characterized in that** at least one of said pads is made in a material according to claim 13, and has magnetization generating a magnetic field perpendicular to said axis.

18. A pair of electric contact pads, comprising at the cathode a contact pad made in a material according to claim 13.

19. An electric contact pad made in a material according to claim 13, having an overlayer comprising a material selected from silver and copper, and optionally a refractory compound selected from the group comprising the compounds: CdO, SnO₂, ZnO, Bi₂O₃, C, WC, MgO, In₂O₃, as well as Ni, Fe, Mo, Zr, W or oxides thereof.

## Patentansprüche

1. Verwendung eines Materials, das eine Matrix aus leitendem Metall und magnetische Einheiten aufweist, die zwischen 8 und 80 Gew.-% des Materials darstellen und harte magnetische Phasen umfassen, um einen elektrischen Lichtbogen zwischen zwei elektrische Kontaktstücke zu blasen, von denen mindestens eines das Material umfasst, **dadurch gekennzeichnet, dass** die magnetischen Einheiten ursprünglich nicht magnetisiert sind und dass sie mit einer mittleren Ausrichtung, die von der Richtung des Magnetfelds definiert ist, das auf das Material angewendet wird, magnetisiert wurden.

2. Verwendung nach Anspruch 1, **dadurch gekennzeichnet, dass** die magnetischen Einheiten zwischen 10 und 50 Gew.-% des Materials darstellen, vorzugsweise zwischen 12 und 30 Gew.-% und in noch bevorzugter Weise zwischen 18 und 22 Gew.-% des Materials.

3. Verwendung nach einem der vorangehenden Ansprüche, **dadurch gekennzeichnet, dass** das Material weiterhin einen bei einer Temperatur über 900 °C stabilen hitzebeständigen Anteil umfasst.

4. Verwendung nach Anspruch 3, **dadurch gekennzeichnet, dass** der hitzebeständige Anteil ein oder mehrere der Elemente aufweist, die aus der folgenden Gruppe ausgewählt sind: CdO, SnO₂, ZnO, Bi₂O₃, C, WC, MgO, In₂O₃ sowie Ni, Fe, Mo, Zr, W oder ihren Oxiden.

5. Verwendung nach einem der Ansprüche 1 bis 4, **dadurch gekennzeichnet**, mindestes eine der Phasen der magnetischen Einheiten eine harte magnetische Verbindung auf Basis seltener Erden ist.

6. Verwendung nach Anspruch 5, **dadurch gekennzeichnet, dass** die magnetischen Einheiten nanostrukturierte RE-Fe-B-Legierungen sind, wobei RE ein Element der seltenen Erden ist.

7. Verwendung nach Anspruch 6, **dadurch gekennzeichnet, dass** RE das Neodym oder das Praseodym ist.

8. Verwendung nach einem der Ansprüche 1 bis 7, **dadurch gekennzeichnet, dass** das Material imstande ist, ein magnetisches Induktionsfeld zu erzeugen, das, auf seiner Oberfläche gemessen, größer als 20 mT, vorzugsweise größer als 60 mT und in noch bevorzugter Weise größer als 100 mT ist.

9. Verwendung nach einem der vorangehenden Ansprüche, **dadurch gekennzeichnet, dass** die Kontaktstücke zwischen sich eine Achse definieren, wobei mindestens eines der Kontaktstücke aus dem Material gefertigt ist und eine Magnetisierung aufweist, die ein Magnetfeld senkrecht zu der Achse erzeugt.

10. Verwendung nach einem der vorangehenden Ansprüche, **dadurch gekennzeichnet, dass** mindestens eines der Kontaktstücke, das die magnetischen Einheiten umfasst, eine Überschicht aufweist, die ein Material umfasst, das aus dem Silber und dem Kupfer ausgewählt ist.

11. Verwendung nach Anspruch 10, **dadurch gekennzeichnet, dass** die Überschicht weiterhin eine hitzebeständige Verbindung umfasst, die aus der Gruppe ausgewählt ist, die die Verbindungen CdO, SnO₂, ZnO, Bi₂O₃, C, WC, MgO, In₂O₃ sowie Ni, Fe, Mo, Zr, W oder ihre Oxide umfasst.

12. Verwendung nach Anspruch 10 oder 11, **dadurch gekennzeichnet, dass** die Überschicht eine Dicke zwischen 0,05 mm und 3 mm inklusive, vorzugsweise zwischen 0,1 mm und 2 mm und in noch bevorzugter Weise zwischen 0,2 mm und 1 mm inklusive aufweist.

13. Material eines elektrischen Kontaktstücks, das eine Matrix aus leitendem Metall und magnetische Einheiten aufweist, die zwischen 8 und 80 Gew.-% des Materials darstellen und harte magnetische Phasen umfassen, **dadurch gekennzeichnet, dass** die magnetischen Einheiten ursprünglich nicht magnetisiert sind und mit einer mittleren Ausrichtung magnetisiert wurden, die von der Richtung eines Magnetsfelds definiert ist, das auf das Material angewendet wird, wobei eine der magnetischen Phasen eine Verbindung auf Basis seltener Erden ist, das Samarium ausgenommen.

14. Verfahren zur Herstellung eines elektrischen Kontaktstücks, das die folgenden Schritte umfasst:
- Herstellung eines Materials aus Silber oder Kupfer, um die Matrix des Materials und magnetische Einheiten zu bilden, die harte magnetische Phasen umfassen, wobei die magnetischen Einheiten nicht magnetisiert sind, wobei mindestens eine der magnetischen Phasen eine Verbindung auf Basis seltener Erden ist,
- Formung des Kontaktstücks,
- Verbindung mit einem Träger und
- Magnetisierung des Kontaktstücks.

15. Herstellungsverfahren nach Anspruch 14, bei dem der Schritt der Herstellung des Materials durch Pulvermetallurgie durchgeführt wird, wobei eine der magnetischen Einheiten nanostrukturiertes RE-Fe-B ist, wobei RE ein Element seltener Erden ist.

16. Verfahren nach einem der Ansprüche 14 und 15, **dadurch gekennzeichnet, dass** der Schritt der Magnetisierung derart durchgeführt wird, dass das Kontaktstück ein magnetisches Induktionsfeld erzeugt, das, auf seiner Oberfläche gemessen, größer als 20 mT, vorzugsweise größer als 60 mT und in noch bevorzugter Weise größer als 100 mT ist.

17. Elektrisches Kontaktstückpaar, wobei die Kontaktstücke zwischen sich eine Achse definieren, **dadurch gekennzeichnet, dass** mindestens eines der Kontaktstücke aus einem Material nach Anspruch 13 hergestellt ist und eine Magnetisierung aufweist, die ein Magnetfeld senkrecht zur Achse erzeugt.

18. Elektrisches Kontaktstückpaar, das an der Kathode ein Kontaktstück umfasst, das aus einem Material nach Anspruch 13 hergestellt ist.

19. Elektrisches Kontaktstück, das aus einem Material nach Ansprüche 13 hergestellt ist, das eine Überschicht aufweist, die ein Material umfasst, das aus dem Silber und dem Kupfer ausgewählt ist und eventuell eine hitzebeständige Verbindung, die aus der Gruppe ausgewählt ist, die die Verbindungen CdO, Sn02, ZnO, Bi₂O₃, C, WC, MgO, In₂O₃ sowie Ni, Fe, Mo, Zr, W oder ihre Oxide umfasst.
